# EUROPÄISCHE PATENTSCHRIFT

(11) **EP 0 128 383 B1**
(45) Veröffentlichungstag und Bekanntmachung des Hinweises auf die Patenterteilung: **09.11.1988**
(21) Anmeldenummer: 84105503.1
(22) Anmeldetag: 15.05.1984
(51) Int. Cl.: C23C 10/02, C23C 10/28, C23C 10/60

(54) **Verfahren zur Herstellung von Verschleissschutzschichten auf Oberflächen von Bauteilen aus Titan oder Titanbasislegierungen**
Process for producing wear-resistant layers on the surfaces of components made of titanium or alloys based on titanium
Procédé de fabrication des couches résistantes à l'usure sur les surfaces des éléments de construction en titane ou en alliages à base de titane

(30) Priorität: 11.06.1983 DE 3321231
(43) Veröffentlichungstag der Anmeldung: 19.12.1984
(73) Patentinhaber: MTU MOTOREN- UND TURBINEN-UNION MÜNCHEN GMBH, D-80976 München (DE)
(72) Erfinder: Thoma, Martin, Dr. rer. nat., D-8000 München 40 (DE)

(56) Entgegenhaltungen:
- Titanium Sci. Technolog., Proc. Int. Conf., 2nd. 1972 (Publ. 1973). 4, Seiten 2487-2499
- PATENTS ABSTRACTS OF JAPAN, Band 7, Nr. 185 (C-181)(1330), 13. August 1983;
- idem
- PATENTS ABSTRACTS OF JAPAN, Band 5, Nr. 148 (C-72)(820), 18. September 1981;
- CHEMICAL ABSTRACTS, Band 80, Nr. 14, 8. April 1974, Seite 163, Nr. 73254x, Columbus, Ohio, US; L. MILTON et al.: "Wear- and erosion-resistant coatings for titanium alloys"
- J.K. DENNIS; T.E. SUCH: "Nickel and chromiun plating", 1972, Seiten 277-278, Butterworth & Co., London, GB;
- METAL FINISHING, 51ST GUIDEBOOK-DIRECTORY ISSUE 1983, Band 81, Nr. 1A, mitte Januar 1983, Seiten 280,282; G.A. DIBARI: "Nickel-plating"

## Beschreibung

Die Erfindung bezieht sich auf ein Verfahren zur Herstellung von Verschleißschutzschichten auf Oberflächen von Bauteilen aus Titan oder Titanbasislegierungen, durch Aufbringen einer auf der Bauteiloberfläche haftenden Nickelschicht, anschließende Wärmebehandlung zur Ausbildung einer Diffusionsschicht und nachfolgender Entfernung der Ni-Restschicht.

Aufgrund der relativ geringen Verschleißbeständigkeit von Titanwerkstoffen ist es seit geraumer Zeit bekannt, diese mit Oberflächenschutzschichten zu versehen. Es sind chemische und elektrochemische Verfahren zur Beschichtung von Titanwerkstoffen bekannt geworden. So ist es z.B. aus der Druckschrift MTU-Berichte 83/37 der MTU MOTOREN- UND TURBINEN-UNION MÜNCHEN GMBH durch einen Aufsatz von M. Thoma mit dem Titel "Oberflächentechnik von Titan" bekannt, Beschichtungswerkstoffe aus galvanischen Bädern auf der Oberfläche von Titanwerkstoffen abzuscheiden. Es hat sich gezeigt, daß mit diesen Verfahren im allgemeinen haftfeste Schutzschichten erzielt werden können, daß aber bei erhöhter mechanischer oder thermischer Beanspruchung der so beschichteten Bauteile noch größere Haftfestigkeit der Verschleißschutzschichten wünschenswert wäre.

Aus der japanischen Patentanmeldung JP 58-91165 ist ein Verfahren der eingangs genannten Gattung bekannt, bei dem durch die Wärmebehandlung eine Nickeldiffusionsschicht erzeugt wird und eine an der Oberfläche zurückgebliebene Nickelschicht beseitigt wird. Bei der dort offenbarten Beschichtung wird jedoch aufgrund eines hohen Temperaturniveaus und einer langen Dauer der Wärmebehandlung nur eine Diffusionsschicht erzeugt, die relativ große Dicke aufweist. Für extrem beanspruchte Bauteile, wie z.B. Triebwerksbauteile, ist die nach dem vorbekannten Verfahren erzielbare Härte unter Umständen nicht ausreichend, und es besteht darüber hinaus die Gefahr, daß der Übergang zwischen dem Titangrundwerkstoff und der einen Diffusionsschicht zu abrupt erfolgt, was die Gefahr einer Ablösung der Diffusionsschicht in sich birgt. Schließlich ist aufgrund des hohen Temperaturniveaus, bei dem dort die Wärmebehandlung erfolgt, eine Gefährdung der Bauteile durch Wärmeverzug gegeben.

Aus der Druckschrift "Titanium Sci. Technol., Proc. lnt. Conf., 2nd 1972 (Publ. 1973) 4, Seiten 2487 bis 2499" sind Verfahren zur Wärmebehandlung von mit Nickel beschichteten Titanlegierungen bekannt, bei denen Wärmebehandlungstemperaturen zwischen 400°C und 790°C angewendet werden, um eine Diffusionszone aus Ni, Ni₃Ti und NiTi₂ auf dem Titangrundwerkstoff zu erzeugen. Bei den dort hergestellten Diffusionsschichten handelt es sich um eine Mischdiffusionsschicht, die jeweils alle drei Werkstoffkomponenten enthält, wobei sich der mengenmäßige Anteil der einzelnen Komponenten nur mit der Entfernung von der Oberfläche ändert.

Aufgabe der vorliegenden Erfindung ist es, ein Verfahren anzugeben, mit dem eine Verschließschutzschicht erzeugbar ist, die besonders hohe Widerstandsfähigkeit gegen Reibung und Erosion aufweist und die auch unter extremen Betriebsbedingungen ihre innige Verbindung mit dem Titanwerkstoff beibehält.

Erfindungsgemäß wird Aufgabe dadurch gelöst, daß zur Ausbildung von zwei definierten Diffusionsschichten aus Ti₂Ni und TiNi₃ zwischen dem Titangrundwerkstoff einerseits und der Nikkelschicht andererseits vor dem Aufbringen der Nickelschicht eine Aktivierung der Oberfläche in einem Bad aus Chromsäure, Flußsäure und Hexafluor-Kieselsäure erfolgt und die Wärmebehandlung in Luft oder im Vakuum bei einer Temperatur von 400-600°C stattfindet.

Durch die Ausbildung zweier definierter Diffusionsschichten, von denen die obere extrem hohe Härte aufweist (bis zu 1000 HV), während die Zwischenschicht aus Ti₂Ni eine niedrigere Härte, dafür jedoch entsprechend höhere Duktilität aufweist, wird erreicht, daß ein vollkommen homogener Übergang vom Titangrundkwerkstoff zu der extrem harten Außenschicht besteht und dadurch die gewünschte hohe Widerstandsfähigkeit sowohl gegen Reibung als auch gegen Erosion gewährleistet ist.

Darüber hinaus werden beim erfindungsgemäßen Verfahren die Bauteile aufgrund der relativ niedrigen Diffusionstemperatur vor übergroßen Wärmespannungen und damit vor der Gefahr des Verzugs bewahrt. Ein weiterer Vorteil des erfindungsgemäßen Verfahrens besteht schließlich darin, daß sich die Diffusionsschichten sehr einheitlich über die gesamte Oberfläche des Titanbauteils ausbilden und zwar sowohl bezüglich der Dickenverteilung als auch bezüglich der Zusammensetzung. Insoweit ist das erfindungsgemäße Verfahren für Serienproduktion geeignet, da in hohem Maß Reproduzierbarkeit gegeben ist.

Vorteilhaft ist es, wenn der Aktivierung der Bauteiloberfläche ein Ätzen der Oberfläche vorzugsweise in einer Salpetersäure-Flußsäurelösung vorausgeht.

Eine chemische Abscheidung der Nickelschicht erfolgt vorzugsweise durch Reaktion der Titanoberfläche mit einem Bad aus Nickelsalz, einem Komplexbildner und einem chemisch reduktiven Mittel, beispielsweise Hypophosphit.

Sollen Bauteile mit Versschließschutzschichten versehen werden, die rotierend und/oder schwingend belastet sind, so soll gemäß weiterer Ausbildung der Erfindung zusätzlich zur Nickelrestschicht auch die TiNi₃-Schicht abgetragen werden, so daß als Deckschicht die Ti₂Ni-Schicht verbleibt. Auch die Härte dieser Schicht ist noch beachtlich und beträgt etwa 600 HV; sie ist jedoch in höherem Maß duktil als die TiNi₃-Schicht.

Bei einer Wärmebehandlung von 600°C und 8 Stunden Dauer bilden sich beide Diffusionszonen TiNi₃ und Ti₂Ni in einer Schichtdicke von je ca. 4 pm aus. Die Schichtenfolge von außen nach innen ist dabei: Nickel, TiNi₃, Ti₂Ni, Titan bzw. Titanwerkstoff. Die Härte der so erzeugten Diffusionsschichten unterscheidet sich sehr wesentlich von den Ausgangswerkstoffen Nickel einerseits und Titan andererseits, was sich aus folgender Härtetabelle ergibt:

Vorteilhaft ist es, wenn das Entfernen der Nikkeldeckschicht oder der Nickeldeckschicht und der TiNi₃-Schicht chemisch durch Einwirkung von HN0₃ oder durch eine Nitroaromatlösung (cyanidisch) bei Temperaturen zwischen 10 und 60°C erfolgt. Dabei liegen die Abziehzeiten je nach der Restschichtdicke des Nickel der Konzentration des Abziehbades und der Badetemperatur zwischen 15 Minuten und 2 Stunden.

## Patentansprüche

1. Verfahren zur Herstellung von Verschleißschutzschichten auf Oberflächen von Bauteilen aus Titan oder Titanbasislegierungen, durch Aufbringen einer auf der Bauteiloberfläche haftenden Nickelschicht, anschließende Wärmebehandlung zur Ausbildung einer Diffusionsschicht und nachfolgender Entfernung der Ni-Restschicht, daudrch gekennzeichnet, daß zur Ausbildung von zwei definierten Diffusionsschichten aus Ti₂Ni und TiNi₃ zwischen dem Titangrundwerkstoff einerseits und der Nickelschicht andererseits vor dem Aufbringen der Nickelschicht eine Aktivierung der Oberfläche in einem Bad aus Chromsäure, Flußsäure und Hexafluor-Kieselsäure erfolgt und die Wärmebehandlung in Luft oder im Vakuum bei einer Temperatur von 400―600°C stattfindet.

2. Verfahren nach Anspruch 1, dadurch gekennzeichnet, daß der Aktivierung ein Ätzen der Oberfläche vorzugsweise in einer Salpetersäure-Flußsäurelösung vorausgeht.

3. Verfahren nach Anspruch 1 oder 2, dadurch gekennzeichnet, daß die Nickelschicht chemisch durch Reaktion der Titanoberfläche mit einem Bad aus Ni-Salz, einem Komplexbildner und einem Reduktionsmittel, beispielsweise Hypophosphit, abgeschieden wird.

4. Verfahren nach einem der Ansprüche 1 bis 3, dadurch gekennzeichnet, daß zusätlich zur Nickelschicht die TiNi₃-Schicht entfernt wird.

5. Verfahren nach einem der Ansprüche 1 bis 4, dadurch gekennzeichnet, daß die Nickeldeckschicht oder die Nickeldeckschicht und die TiNi₃-Schicht chemisch durch Einwirkung von HN0₃ oder einer cyanidischen Nitroaromatlösung bei Temperaturen zwischen 10 und 60°C entfernt wird bzw. werden.

## Revendications

1. Procédé d'obtention de couches de protection contre l'usure sur des surfaces d'éléments de construction en Titane ou en alliages à base de Titane par application d'une couche de Nickel adhérente à la surface de l'élément de construction, puis traitement thermique pour le développement d'une couche de diffusion et élimination subséquente de la couche résiduelle de Nickel, caractérisé en ce que pour le développement de deux couches de diffusion définies à base de Ti₂Ni et de TiNi₃ entre le matériau à base de Titane d'une part et la couche de Nickel d'autre part, on effectue une activation de la surface dans un bain formé d'acide chromique, d'acide fluorhydrique et d'acide hexafluorosilicique, préalablement à l'application de la couche de Nickel et qu'un traitement à la chaleur a lieu à une température de 400―600°C dans l'air ou sous vide.

2. Procédé selon la revendication 1, caractérisé en ce que l'activation précède une corrosion des surfaces, de préférence dans une solution d'acide nitrique et d'acide fluorhydrique.

3. Procédé selon la revendication 1 ou 2, caractérisé en ce que la couche de Nickel est séparée par voie chimique à l'aide d'une réaction de la surface en Titane avec un bain à base d'un sel de Nickel, un agent complexant et un agent réducteur, par exemple l'hypophosphite.

4. Procédé selon l'une des revendications 1 à 3, caractérisé en ce que, en plus de la couche de Nickel, la couche de TiNi₃ est éliminée.

5. Procédé selon l'une des revendications 1 à 4, caractérisé en ce que la couche de couverture en Nickel ou la couche de Nickel ainsi que la couche de TiNi₃ est éliminée ou sont éliminées par voie chimique par action de l'acide nitrique ou d'une solution d'un dérivé nitro-aromatique cyanuré à des températures entre 10 et 60°C.

## Claims

1. Method of producing wear-resistant coatings on surfaces of components consisting of titanium or titanium based alloys, by applying a coating of nickel which adheres to the surface of the component, followed by heat treatment to form a diffusion coating and the subsequent removal of the residual nickel coating, characterised in that to form two clearly defined diffusion coatings from Ti₂Ni and TiNi₃ between the basic titanium material on the one hand and the nickel coating on the other, prior to application of the nickel coating, the surface is activated in a bath consisting of chromic acid, hydrofluoric acid and hexafluorosilicic acid, the heat treatment taking place in air or in a vacuum at a temperature of 400 to 600°C.

2. Method according to Claim 1, characterised in that activation is preceded by an etching of the surface, preferably in a nitric acid-hydrofluoric acid solution.

3. Method according to Claim 1 or 2, characterised in that the nickel coating is deposited chemically by reaction of the titanium surface with a bath consisting of Ni salt, a complex forming agent and a reduction agent, for example hypophosphite.

4. Method according to one of Claims 1 to 3, characterised in that in addition to the nickel coating, the TiNi₃ coating is removed.

5. Method according to one of Claims 1 to 4, characterised in that the nickel coating or the nickel coating and the TiNi₃ coating is/are chemically removed by the action of HN0₃ or a cyanidic nitro aromatic solution at temperatures between 10 and 50°C.
